# FASCICULE DE BREVET EUROPEEN

(11) **EP 0 781 857 B1**
(45) Date de publication et mention de la délivrance du brevet: **17.05.2000**
(21) Numéro de dépôt: 96410120.8
(22) Date de dépôt: 09.12.1996
(51) Int. Cl.: C23C 4/02, C25D 11/04

(54) **Procédé de traitement de la surface d'un conducteur électrique tel qu'une barre appartenant à un jeu de barres et barre susceptible d'etre obteneu suivant ce procédé**
Verfahren zur Oberflächenbehandlung eines elektrischen Leiters wie eine Schiene gehörend zu einer Schienenanordnung und nach dem Verfahren hergestellte Schiene
Process for treating electric conductor surface such as a bar belonging to a set of bars and a bar obtainable by thin process

(30) Priorité: 27.12.1995 FR 9515831
(43) Date de publication de la demande: 02.07.1997
(73) Titulaire: Schneider Electric Industries SA, 92500 Rueil-Malmaison (FR)
(72) Inventeur: Lepretre, Pascal, 38050 Grenoble Cedex (FR); Mermet, Daniel, 38050 Grenoble Cedex (FR); Andre, Marie-Christine, 38050 Grenoble Cedex (FR)
(74) Mandataire: Ritzenthaler, Jacques

(56) Documents cités:
- EP-A- 0 215 950
- GB-A- 877 728
- US-A- 4 490 184
- PATENT ABSTRACTS OF JAPAN vol. 8, no. 24 (C-208), 2 Février 1984 & JP 58 189394 A (KORONA KOGYO), 5 Novembre 1983,

## Description

La présente invention concerne un procédé de traitement de la surface d'un conducteur électrique tel qu'une barre appartenant à un jeu de barre, et des jeux de barre susceptibles d'être obtenus suivant ce procédé.

Les jeux de barre de distribution électrique couramment utilisés dans les armoires basse tension, pour assurer par exemple la liaison électrique entre un ou des appareils électriques tels que des disjoncteurs et des appareils de départ tels que des moteurs, systèmes d'éclairage etc..., sont réalisés en cuivre. En règle générale, ces jeux de barre sont utilisés tels quels, ce qui les rend particulièrement avantageux, sauf pour quelques applications particulières dans lesquelles ils sont recouverts d'argent ou d'étain par voie électrolytique. Or, ces jeux de barre en cuivre, s'ils sont avantageux, pour les raisons précédemment mentionnées n'en restent pas moins assez chers. Il a déjà été envisagé pour réduire le prix de revient de tels jeux de barre, d'utiliser des jeux de barres en aluminium. Or, au contact de l'air, l'aluminium se recouvre spontanément d'une couche d'oxyde solide et isolante, l'alumine. Il en résulte qu'il serait nécessaire de protéger la surface de ces jeux de barre, contre une telle oxydation, en la recouvrant d'un métal conducteur peu ou non oxydable comme l'étain ou l'argent. Or, la technique connue de dépôt électrolytique impliquerait le revêtement de la surface totale de la barre, d'où il résulterait d'une part, un coût important de fabrication de la barre, et d'autre part, lorsque ce revêtement serait constitué d'étain ou d'argent, qu'il serait difficile à l'utilisateur de distinguer une barre en aluminium pure d'une barre en aluminium traitée.

La présente invention résout ces problèmes et propose un procédé économique de traitement de la surface d'un conducteur tel qu'une barre appartenant à un jeu de barres, permettant l'obtention de barres protégées notamment contre la corrosion, dont l'utilisation est facilitée pour l'opérateur, et qui présente des caractéristiques de refroidissement améliorées.

A cet effet, la présente invention a pour objet un procédé de traitement de la surface d'un conducteur électrique, tel qu'une barre, appartenant à un jeu de barres, notamment contre l'oxydation et/ou pour assurer des propriétés de surface favorables à une faible résistance de contact, ce procédé étant caractérisé en ce qu'il comprend le revêtement d'une partie au moins de la surface de raccordement de la barre avec un métal conducteur protecteur par projection thermique.

Selon une autre caractéristique, préalablement au dépôt du revêtement précité, on procède à l'anodisation de la surface totale de la barre, puis à un sablage localisé à la surface de raccordement de ladite barre.

L'invention a également pour objet un procédé de traitement de la surface d'un conducteur électrique tel qu'une barre appartenant à un jeu de barres, notamment contre l'oxydation, caractérisé en ce qu'il comprend le revêtement d'une partie au moins de la surface de raccordement de la barre avec un métal conducteur protecteur et en ce que préalablement au dépôt du revêtement, on procède à une anodisation de la surface totale de la barre suivie d'un sablage localisé à sa surface de raccordement.

Selon une autre caractéristique, après le sablage, le revêtement précité est traité contre la corrosion par un procédé tel que le microbillage ou l'imprégnation.

Avantageusement, le revêtement précité est déposé par une projection thermique à la flamme, une projection à l'arc électrique ou une projection à la torche plasme.

Avantageusement, le métal conducteur précité est l'un des métaux compris dans le groupe comprenant l'étain, l'argent, le cuivre, le bronze, le laiton, le bronze-aluminium (cuproalu)

Selon une autre caractéristique, dans le bain d'anodisation sont ajoutés des pigments dont la couleur est choisie de manière à se différencier de la couleur du revêtement de métal.

Avantageusement, l'épaisseur de la couche d'oxyde déposée lors de l'anodisation est comprise entre 5 et 8 µm.

Avantageusement, l'épaisseur du revêtement de métal est comprise entre 10 et 500 µm. De préférence, la barre est en aluminium et le revêtement en étain.

L'invention a également pour objet une barre du genre précédemment mentionné, caractérisée en ce qu'elle comprend un composant massif M en un matériau conducteur tel que l'aluminium, et comporte sur sa surface de raccordement un revêtement d'un métal protecteur tel que l'argent ou l'étain. Selon une autre caractéristique, sa surface total hormis sa zone de raccordement est recouverte d'une couche d'oxyde dudit matériau.

L'invention a également pour objet une barre traitée suivant l'un des procédés précédemment décrits, et se présentant sous la forme d'un profilé.

Avantageusement, ce profilé présente une section transversale sensiblement en forme de H, et comprend deux flans longitudinaux reliés par une barre transversale, lesdits flans longitudinaux comportant respectivement deux bords longitudinaux pliés en équerre; formant deux prolongements dont la surface extérieure constitue la zone de raccordement de la barre.

Mais d'autres avantages et caractéristiques de l'invention apparaîtront mieux dans la description détaillée qui suit et se réfère aux dessins annexés donnés uniquement à titre d'exemple et dans lesquels :

Les figures 1 à 4 sont des vues en perpective d'une barre appartenant à un jeu de barre, correspondant respectivement aux différentes étapes d'un procédé de traitement conforme à l'invention.

Sur ces figures on voit que, conformément à une réalisation particulière de l'invention, cette barre 1 est constituée par un profilé P de section sensiblement en forme de H, réalisé en aluminium. Ce profilé P est constitué par deux flans longitudinaux 7, 8 reliés par une barre transversale 13. Ces deux flans longitudinaux 7, 8, comportent respectivement deux bords longitudinaux, pliés en équerre vers l'intérieur du profilé de manière à former deux rebords ou prolongements parallèles 9, 10. Les surfaces extérieures 11, 12 de ces rebords 9, 10 forment les plages ou surfaces de raccordement 2, de la barre 1.
On décrira ci-après un mode de réalisation du procédé de l'invention en référence aux figures.

Sur la figure 1, la barre 1 réalisée en aluminium, n'a subi aucun traitement particulier.

Sur la figure 2, cette même barre 1 a subi une anodisation, c'est à dire une oxydation anodique sur sa surface totale 4.
Ce traitement consiste à plonger la barre 1 dans une solution électrolytique dans laquelle elle est reliée électriquement à une anode. On fait passer le courant de l'anode vers la cathode, et l'on dégage ainsi de l'oxygène, lequel oxyde la pièce en surface. La barre 1 est complètement oxydée lorsque le courant ne passe plus car l'alumine ainsi formée est isolante.

Il sera avantageux d'ajouter dans le bain des pigments qui seront emprisonnés lors du traitement électrolytique, et dont la fonction sera de colorer (par exemple en noir, doré ou couleur bronze) la couche d'alumine 5 formée dont l'épaisseur sera couramment de l'ordre de 5 à 8µm.

Au cours d'une seconde étape, on procède à un sablage des surfaces de contact 2 (ou de raccordement) de la barre 1 , tel que représenté sur la figure 3. Cette opération consiste à retirer la couche d'alumine qui vient juste d'être formée sur les surfaces de contact 2, ceci afin de rendre ces surfaces plus rugueuses et permettre une meilleure adhérence du revêtement qui va être appliqué dans l'étape qui va suivre.

Dès que cette opération est terminée, on réalise une projection thermique d'un matériau 3 non oxydable (ou peu oxydable) sur les surfaces de raccordement précitées 2 (figure 4). On notera que cette projection est effectuée aussitôt le sablage afin d'éviter que l'alumine ne se reforme. Avantageusement, le matériau utilisé est de l'étain. Les techniques de projection thermique de métaux conducteurs, étant connues, elles ne seront pas décrites ici précisément. On notera simplement que les revêtements par projection à chaud sont obtenus par l'écrasement à grande vitesse de gouttelettes fondues sur un substrat, l'adhérence du dépôt étant assurée par un accrochage mécanique sur le substrat, le plus souvent après sablage. On notera également qu'il existe trois méthodes de projection à savoir à la flamme, à l'arc électrique et à la torche plasma.

Ainsi, on voit que ce procédé est particulièrement bien adapté à des barres en aluminium de type profilé, car la zone de raccordement est très bien localisée, ce qui permet de rendre le dépôt par projection thermique économiquement plus intéressant que le dépôt électrolytique.

Ce procédé permet donc d'utiliser des barres en aluminium 1 et de les protéger avec un revêtement d'étain 3, puisque la couleur de la barre 1, en dehors des surfaces de contact 2, est différente (grâce à l'anodisation), de celle des dites surfaces de contact 2. Il est alors possible de différencier une barre en aluminium pure d'une barre protégée.

On notera que l'on aurait pu, pour les mêmes raisons, utiliser un revêtement constitué d'argent, bien que ce matériau semble pour l'instant moins bien adapté, car il présente une porosité et une tendance à la corrosion importante.

Un revêtement de cuivre ou de bronze pourrait également être envisagée, bien que le cuivre présente également une porosité et une tendance à la corrosion importante.

L'utilisation de l'un de ces deux matériaux permettrait de s'affranchir de l'opération d'anodisation, car leur couleur est différente de celle de l'aluminium et une différenciation serait alors possible. L'opération d'anodisation est cependant souhaitable car elle présente un certain nombre d'avantages. En effet, outre le fait qu'elle permette une différenciation entre une barre pure et une barre traitée, elle augmente l'émissivité de la barre, c'est à dire la capacité du matériau à évacuer sa chaleur par rayonnement. Cette augmentation de l'émissivité permet d'améliorer le refroidissement de la barre grâce à un meilleur rayonnement infrarouge et donc permet de transporter une plus grande quantité de courant, dans une même section de barre et pour un échauffement identique. Cette couche d'oxyde d'aluminium permet également de rendre étanche la liaison entre le revêtement des surfaces de contact et la barre, et de ce fait limite les effets de la corrosion. En outre, elle permet de modifier l'aspect de la barre, ce qui peut être un avantage commercial.

Enfin, on notera que l'opération de projection thermique pourra être suivie d'un traitement anticorrosion tel que par exemple le microbillage ou l'imprégnation (par exemple avec de la paraffine).

La barre 1, réalisée suivant ce procédé comprend ainsi un composant massif en aluminium M et est revêtue sur sa zone de raccordement 2 d'un métal conducteur 3 non oxydable, et sur le restant de sa surface d'une couche d'oxyde d'aluminium (ou alumine 5).

Bien entendu, l'invention n'est pas limitée au mode de réalisation décrit et illustré qui n'a été donné qu'à titre d'exemple.

C'est ainsi, par exemple, que l'invention comprend également une barre en cuivre revêtue sur sa zone de raccordement d'une couche d'étain déposée par projection thermique. De façon générale, l'invention s'étend à tout conducteur électrique comportant les caractéristiques mentionnées dans les revendications.

## Revendications

1. Procédé de traitement de la surface d'un conducteur électrique, tel qu'une barre appartenant à un jeu de barres, notamment contre l'oxydation et/ou pour assurer des propriétés de surface favorables à une faible résistance de contact, caractérisé en ce qu'il comprend le revêtement d'une partie au moins de la surface de raccordement (2) de la barre (1) avec un métal conducteur protecteur (3) par projection thermique.

2. Procédé selon la revendication 1, caractérisé en ce que préalablement au dépôt du revêtement précité (3), on procède à l'anodisation de la surface totale (4) de la barre (1), puis à un sablage localisé à la surface de raccordement (2) de ladite barre (1).

3. Procédé de traitement de la surface d'un conducteur électrique, tel qu'une barre appartenant à un jeu de barres, notamment contre l'oxydation, caractérisé en ce qu'il comprend le revêtement d'une partie au moins de la surface de raccordement (2) de la barre (1) avec un métal conducteur protecteur (3) et en ce que préalablement au dépôt du revêtement (3), on procède à une anodisation de la surface totale (4) de la barre (1) suivie d'un sablage localisé à sa surface de raccordement (2).

4. Procédé selon la revendication 2 ou 3, caractérisé en ce qu'après le sablage, le revêtement précité (3) est traité contre la corrosion par un procédé tel que le microbillage ou l'imprégnation.

5. Procédé selon l'une quelconque des revendications précédentes, caractérisé en ce que le revêtement précité (3) est déposé par une projection thermique à la flamme, une projection à l'arc électrique ou une projection à la torche plasme.

6. Procédé selon l'une quelconque des revendications précédentes, caractérisé en ce que le métal conducteur précité (3) est l'un des métaux compris dans le groupe comprenant l'étain, l'argent, le cuivre, le bronze, le laiton, le bronze-aluminium (cuproalu).

7. Procédé selon l'une quelconque des revendications 2 à 6, caractérisé en ce que dans le bain d'anodisation son ajoutés des pigments dont la couleur est choisie de manière à se différencier de la couleur du revêtement de métal (3).

8. Procédé selon l'une quelconque des revendications 2 à 7, caractérisé en ce que l'épaisseur de la couche d'oxyde (5) déposée lors de l'anodisation est comprise entre 5 et 8 µm.

9. Procédé selon l'une quelconque des revendications 1 à 8, caractérisé en ce que l'épaisseur du revêtement de métal (3) est comprise entre 10 et 500 µm.

10. Procédé selon l'une quelconque des revendications précédentes, caractérisé en ce que la barre est en aluminium et le revêtement en étain.

11. Barre du genre destinée à assurer la liaison électrique entre un appareil tel un disjoncteur et des appareils de départ tels des moteurs, caractérisée en ce qu'elle comprend un composant massif M en un matériau conducteur tel que l'aluminium, et comporte sur sa surface de raccordement (2) un revêtement d'un métal protecteur (3) tel que l'argent ou l'étain.

12. Barre selon la revendication 11, caractérisée en ce que sa surface totale (4) hormis sa surface de raccordement (2) est recouverte d'une couche d'oxyde dudit matériau (5).

13. Barre traitée suivant le procédé selon l'une quelconque des revendications 1 à 10, caractérisée en ce qu'elle se présente sous la forme d'un profilé (P).

14. Barre selon la revendication 13, caractérisée en ce que le profilé précité (P) présente une section transversale sensiblement en forme de H, et comprend deux flans longitudinaux (7, 8) reliés par une barre transversale (13), lesdits flans longitudinaux (7, 8) comportant respectivement deux bords longitudinaux pliés en équerre formant deux prolongement (9, 10) dont la surface extérieure (11, 12) constitue la zone de raccordement (2) de la barre (1).

## Claims

1. A process for treating the surface of an electrical conductor, such as a bar belonging to a busbar, notably against oxidation, and/or to achieve surface properties favourable to a low contact resistance, characterized in that it comprises coating of at least a part of the connecting surface (2) of the bar with a protective conducting metal (3) by thermal projection.

2. The process according to claim 1, characterized in that prior to deposition of the above-mentioned coating (3), anodizing of the whole surface (4) of the bar (1) is performed, followed by localized sanding on the connecting surface (2) of said bar (1).

3. A process for treating the surface of an electrical conductor, such as a bar belonging to a busbar, notably against oxidization, characterized in that it comprises coating of at least a part of the connecting surface (2) of the bar (1) with a protective conducting metal (3) and in that prior to the coating (3) being deposited, anodizing of the whole surface (4) of the bar (1) is performed, followed by localized sanding on its connecting surface (2).

4. The process according to claim 2 or 3, characterized in that after sanding, the above-mentioned coating (3) is treated against corrosion by a process such as shot-peening or impregnation.

5. The process according to any one of the foregoing claims, characterized in that the above-mentioned coating (3) is deposited by a thermal projection by flame, an electric arc projection or a plasma torch projection.

6. The process according to any one of the foregoing claims, characterized in that the above-mentioned conducting metal (3) is one of the metals comprised in the group comprising tin, silver, copper, bronze, brass, and aluminium-bronze (copper aluminium alloy).

7. The process according to any one of the claims 2 to 6, characterized in that pigments are added in the anodizing bath, the colour of which pigments is chosen in such a way as to differentiate from the colour of the metal coating (3).

8. The process according to any one of the claims 2 to 7, characterized in that the thickness of the oxide layer (5) deposited when anodizing is performed is comprised between 5 and 8 µ.

9. The process according to any one of the claims 1 to 8, characterized in that the thickness of the metal coating (3) is comprised between 10 and 500 µm.

10. The process according to any one of the foregoing claims, characterized in that the bar is made of aluminium and the coating of tin.

11. A bar of the kind designed to provide the electrical connection between an apparatus such as a circuit breaker and feeder apparatuses such as motors, characterized in that it comprises a solid component M made of a conducting material such as aluminium, and comprises on its connecting surface (2) a coating of a protective metal (3) such as silver or tin.

12. The bar according to claim 11, characterized in that its total surface (4) apart from its connecting surface (2) is covered with a layer of oxide of said material (5).

13. A bar treated according to the process according to any one of the claims 1 to 10, characterized in that it is presented in the form of a profiled section (P).

14. The bar according to claim 13, characterized in that the above-mentioned profiled section (P) presents an appreciably H-shaped cross-section, and comprises two longitudinal flanks (7, 8) connected by a cross-bar (13), said longitudinal flanks (7, 8) comprising respectively two longitudinal edges folded into a bracket forming two extensions (9, 10) the external surface (11, 12) of which constitutes the connecting zone (2) of the bar (1).

## Patentansprüche

1. Verfahren zur Oberflächenbehandlung eines elektrischen Leiters wie beispielsweise einer Stromschiene einer Sammelschienenanordnung, das insbesondere einen Oxidationsschutz bietet und/oder einen geringen Kontaktwiderstand begünstigende Oberflächeneigenschaften gewährleistet, dadurch gekennzeichnet, daß es die Beschichtung mindestens eines Teils der Anschlußfläche (2) der Stromschiene (1) mit einem durch thermisches Spritzen aufgebrachten, leitenden Schutzmetall (3) umfaßt.

2. Verfahren nach Anspruch 1, dadurch gekennzeichnet, daß vor dem Aufbringen der genannten Beschichtung (3) die gesamte Oberfläche (4) der Stromschiene (1) einer anodischen Oxidation und die Anschlußfläche (2) der genannten Stromschiene (1) anschließend einem örtlich begrenzten Sandstrahlen unterzogen werden.

3. Verfahren zur Oberflächenbehandlung eines elektrischen Leiters wie beispielsweise einer Stromschiene einer Sammelschienenanordnung, das insbesondere einen Oxidationsschutz bietet und dadurch gekennzeichnet ist, daß es die Beschichtung mindestens eines Teils der Anschlußfläche (2) der Stromschiene (1) mit einem leitenden Schutzmetall (3) umfaßt und daß vor dem Aufbringen der Beschichtung (3) die gesamte Oberfläche (4) der Stromschiene (1) einer anodischen Oxidation und ihre Anschlußfläche (2) anschließend einem Sandstrahlen unterzogen werden.

4. Verfahren nach Anspruch 2 oder 3, dadurch gekennzeichnet, daß die genannte Beschichtung (3) nach dem Sandstrahlen einer Korrosionsschutzbehandlung, beispielsweise durch Feinzerstäubung oder Imprägnieren unterzogen wird.

5. Verfahren nach irgendeinem der vorhergehenden Ansprüche, dadurch gekennzeichnet, daß die genannte Beschichtung (3) durch Flammspritzen, Lichtbogenspritzen oder Plasmaspritzen aufgetragen wird.

6. Verfahren nach irgendeinem der vorhergehenden Ansprüche, dadurch gekennzeichnet, daß das genannte leitende Metall (3) vorteilhaft eines der Metalle aus der Gruppe Zinn, Silber, Kupfer, Bronze, Messing, Aluminiumbronze ist.

7. Verfahren nach irgendeinem der Ansprüche 2 bis 6, dadurch gekennzeichnet, daß dem anodischen Oxidationsbad Pigmente beigegeben werden, deren Farbgebung so gewählt wird, daß sie sich von der Farbe der Metallbeschichtung (3) unterscheiden.

8. Verfahren nach irgendeinem der Ansprüche 2 bis 7, dadurch gekennzeichnet, daß die Dicke der bei der anodischen Oxidation aufgebrachten Oxidschicht (5) zwischen 5 und 8 µm beträgt.

9. Verfahren nach irgendeinem der Ansprüche 1 bis 8, dadurch gekennzeichnet, daß die Dicke der Metallbeschichtung (3) zwischen 10 und 500 µm beträgt.

10. Verfahren nach irgendeinem der vorhergehenden Ansprüche, dadurch gekennzeichnet, daß die Stromschiene aus Aluminium und die Beschichtung aus Zinn bestehen.

11. Stromschiene zur Herstellung der elektrischen Verbindung zwischen einem Schaltgerät wie beispielsweise einem Leistungsschalter und an die Abgänge angeschlossenen Verbrauchern wie Motoren, dadurch gekennzeichnet, daß sie ein massives Teil M aus einem Leiterwerkstoff wie z.B. Aluminium umfaßt und ihre Anschlußfläche (2) mit einer, beispielsweise aus Silber oder Zinn bestehenden Schutzmetallschicht (3) überzogen ist.

12. Stromschiene nach Anspruch 11, dadurch gekennzeichnet, daß ihre gesamte Oberfläche (4) außerhalb der Anschlußfläche (2) mit einer Oxidschicht des genannten Werkstoffs (5) überzogen ist.

13. Nach dem Verfahren gemäß irgendeinem der Ansprüche 1 bis 10 behandelte Stromschiene, dadurch gekennzeichnet, daß sie in Form eines Profils (P) ausgebildet ist.

14. Stromschiene nach Anspruch 13, dadurch gekennzeichnet, daß das genannte Profil (P) einen annähernd H-förmigen Querschnitt mit zwei Längsholmen (7, 8) aufweist, die über einen Quersteg (13) miteinander verbunden sind, und die genannten Längsholme (7, 8) zwei rechtwinklig abgekantete Längsränder aufweisen, die zwei Verlängerungen (9, 10) darstellen, deren Außenflächen (11, 12) den Anschlußbereich (2) der Stromschiene (1) bilden.
